# EUROPÄISCHE PATENTSCHRIFT

(11) **EP 1 818 596 B1**
(45) Veröffentlichungstag und Bekanntmachung des Hinweises auf die Patenterteilung: **15.04.2009**
(21) Anmeldenummer: 07090008.9
(22) Anmeldetag: 26.01.2007
(51) Int. Cl.: F17C 1/16

(54) **Druckbehälter aus Kunststoff und Verfahren zu seiner Herstellung**
Pressure vessel made of plastic and method for its manufacture
Réservoir sous pression en plastique et son procédé de fabrication

(30) Priorität: 09.02.2006 DE 102006006902
(43) Veröffentlichungstag der Anmeldung: 15.08.2007
(73) Patentinhaber: Gräfenthaler Kunststofftechnik GmbH, 98743 Gräfenthal (DE)
(72) Erfinder: Gunzenheimer, Uwe, 98743 Gräfenthal (DE); Stürmer, Oskar, 15517 Fürstenwalde (DE)
(74) Vertreter: Hannig, Wolf-Dieter

(56) Entgegenhaltungen:
- EP-A1- 0 635 672
- EP-A2- 0 714 753
- US-A- 3 057 509
- US-A- 3 449 182
- US-A- 3 977 614
- US-A- 5 484 079
- LOSSIE H ET AL: "DESIGN PRINCIPLES IN FILAMENT WINDING" COMPOSITES MANUFACTURING, BUTTERWORTH SCIENTIFIC, GUILDFORD, SURREY, GB, Bd. 5, Nr. 1, Januar 1994 (1994-01), Seiten 5-13, XP000438199 ISSN: 0956-7143

## Beschreibung

Die Erfindung betrifft einen Druckbehälter aus Kunststoff, insbesondere Druckluftbehälter für Bremskraftanlagen und pneumatische Hilfseinrichtungen an Lastkraftwagen, Trucks, Omnibussen, Schienenfahrzeugen oder an Feuerlöschanlagen, mit einem Behältermantel aus einem spritzgußgeformten, aus Linerteilen zusammengesetzten Linerkörper aus faserverstärktem Polyethylen, Polypropylen, oder Polyamid, in dessen Polkappen Anschlussmuffen unverlierbar eingeformt sind, einer auf dem Linerkörper angeordneten Armierungsschicht aus Glasfaserband und einer auf letzterer angeordneten spritzgußgeformten unverlierbaren Umhüllung aus faserverstärktem Polyethylen, Polypropylen, oder Polyamid. Ein derartiger Behälter ist aus der US-A-5 484 079 bekannt.

Die Erfindung betrifft ferner ein Verfahren zum Herstellen eines Druckbehälters aus Kunststoff, insbesondere Druckluftbehälter für Bremskraftanlagen und pneumatische Hilfseinrichtungen an Lastkraftwagen, Trucks, Omnibussen, Schienenfahrzeugen oder an Feuerlöschanlagen, bei dem zunächst Linerteile mit Polkappen aus glasfaserverstärktem Polyethylen-, Polypropylen- oder Polyamidgranulat mittels Spritzgießen in einem Spritzgießwerkzeug gespritzt werden, wobei im Zentrum der Polkappen eingebrachte Anschlussmuffen vom Kunststoff eingebettet werden, die Linerteile durch Fügen in einer Fügemaschine zu einem Linerkörper miteinander verbunden werden, der gefügte Linerkörper mit einer Armierungsschicht aus Glasfasern in einer Wickelmaschine bewickelt wird und der so armierte Linerkörper mit einer Umhüllung aus faserverstärktem Polyethylen, Polypropylen, oder Polyamid umspritzt wird.

### Stand der Technik

Die Verwendung von Linern aus thermoplastischem Kunststoff bei der Herstellung von Druckbehältern ist hinreichend bekannt (siehe u.a. EP 0 635 672 A1, DE 197 51 411 C1, DE 198 32 145 A1, DE 100 00 705 A1, EP 0 147 042, EP 0 666 450 A1, WO 84/03065 A1, WO 95/22030 A1).

So ist aus EP 0 635 672 A1 ein Druckbehälter, insbesondere Druckspeicherbehälter für Bremskraftanlagen und pneumatische Hilfseinrichtungen an Lastkraftwagen, Trucks, Omnibussen, Schienenfahrzeugen u.ä. oder für Feuerlöschanlagen bekannt, der aus einem flüssigkeitsdichten spritzgußgeformten Liner bzw. Grundkörper aus Thermoplast wie Polypropylen, Polyethylen, Polyamid u.ä. besteht, in dem Öffnungen für Anschlußmuffen vorgesehen sind und einer auf dem Liner angeordneten Armierungsschicht. Der Liner besteht aus einem als verlorene Form ausgebildeten Körper aus mit kurzen Glasfasern verstärktem Thermoplast und ist allseitig von einer einstückigen unverlierbaren Hülle umgeben. Die Hülle besteht aus mit kurzen Fasern, vorzugsweise Glasfasern, verstärkten und mit Füllstoffen versetzten Polypropylen oder Polyamid oder modifizierten Polypropylenether oder Polyphenylsulfid oder Polyetherimid. Die Armierungsschicht setzt sich aus im Kreuzverbund unter etwa 55° zueinander gewickelten Glasfasern oder Metalldrähten oder Drahtgeflechten zusammen.

In der DE 198 32 145 A1 und der DE 199 37 470 A1 sind Behälter zur Speicherung fester, flüssiger und/oder gasförmiger Medien unter einem Betriebsdruck oberhalb des Atmosphärendrucks offenbart, wobei der Behälter einen zur Speicherung des Mediums vorgesehenen Hohlraum umschließt und wobei mindestens ein Anschluß zum Be- und/oder Entladen vorgesehen ist. Der Druckbehälter besteht wenigstens teilweise aus einem Rohr, welches wiederum aus faserverstärktem, thermoplastischem Kunststoff hergestellt ist, wobei das Material des Rohrs zu mehr als 10 Vol.-% aus Fasern mit einer durchschnittlichen Faserlänge von mehr als 50 mm besteht. Der Boden ist als separates Teil ausgebildet und besteht ebenfalls aus einem Faser-Kunststoff-VerbundMaterial mit Kurz-, Lang- oder Endlosfasern. Der Boden ist dabei nach innen gewölbt in den Behälterraum ausgebildet. Am Boden ist ein umlaufender Kragen angeordnet, der an der Innenwandung des Mittelteils anliegt und mit diesem verbunden ist.

Bei dem Stand der Technik nach DE 198 32 145 A1 handelt es sich um einen Composit-Druckbehälter zur Speicherung von gasförmigen Medien unter Druck mit einem Liner aus Kunststoff und zwei im Halsbereich angeordneten Halsstücken sowie mit einer den Liner verstärkenden Wicklung eines Faserverbundwerkstoffes, von denen mindestens eines zur Aufnahme eines einschraubbaren, ein Gewinde aufweisenden Ventils ausgebildet ist und beide Halsstücke in dem dem Druckbehälter zugewandten Eckbereich mit einem flach verlaufenden kegelstumpfartigen Kragen versehen sind, der innenseitig vom Liner und außenseitig von der verstärkenden Wicklung umgeben ist. Die Polkappen des Druckbehälters sind mit einer schlagabsorbierenden Schicht versehen.

Die DE 100 00 705 A1 beschreibt einen mit einem Faserkunststoffverbund verstärkten Kunststoffkernbehälter zur Speicherung von flüssigen und/oder gasförmigen Medien unter Druck, der ein oder mehrere Anschlußstücke im Hals und/oder Boden und/oder zylindrischen Behälterteil aufweist, von denen mindestens ein Anschlußstück zur Aufnahme einer einschraubbaren zylindrischen oder konischen Gewinde aufweisenden Druckleitungszuführung wie z.B. ein Ventil oder Rohrleitungsanschluß ausgebildet ist. Im Anschlußzapfen des Kunststoff-Kernbehälters ist ein zylindrisches Insert mit einem am Anschlußzapfenende einhüllendes bzw. umlaufendes Kragenende montiert, wobei mindestens zwei Dichtungen in der Weise angeordnet sind, dass mindestens eine Dichtung zwischen Insert und Innenoberfläche des Kunststoffanschlußzapfens des Kunststoffkernbehälters sowie mindestens eine weitere Dichtung zwischen Insert und Druckleitungszuführung angeordnet ist.

Nach der EP 0 147 042 A1 ist ein Behälter zur Lagerung und zum Transport von Fluiden unter Druck bekannt, der einen thermoplastischen inneren blasgeformten bzw. Liner aus Polyetyhlen, Polyethylentertaphlat, Polypropylen, Polyvinylchlorid oder Polyvinyldienchlorid besitzt, welcher mit einer äußeren Schicht aus Kohlenstoff-Fasern, Polyamidfasern, Glasfasern, glasfaserverstärkten Polyesterfasern oder glasfaserverstärkten phenolischen Epoxidharz umwickelt wird.

Des weiteren ist aus der EP 0 518 272 A1 ein Behälter bekannt, der ein unter Druck stehendes Fluid aufnehmen soll, mit einem Mantel von in wesentlichen zylindrischer Form und zwei im wesentlichen sphärischen Böden, die den Mantel an seinen Enden verschließen. Der Behälter weist eine äußere Hülle aus Verbundmaterial, eine mit der äußeren Hülle fest verbundene innere Hülle, eine erste Öffnung, die die innere und äußere Hülle durchstößt und ein Verstärkungselement der äußeren Hülle um die erste Öffnung herum auf, das sich im Inneren der äußeren Hülle befindet und ebenfalls eine Öffnung enthält, die mit der zweiten Öffnung zusammenwirkt. Die erste Öffnung befindet sich im Mantelbereich und ist mit Mitteln zur Befestigung des Behälters versehen. Das Verstärkungselement ist zwischen der inneren und äußeren Hülle eingefügt. Es weist eine zur Innenseite des Behälters ausgerichtete ebene Seite und einen derart angepassten Umriss auf, dass die Außenoberfläche des Behälters beibehalten wird. Das Verstärkungselement nimmt mindestens die gesamte Länge des Mantels ein.
Die innere Hülle wird gegossen, wobei die Form so gewählt wird, dass das Einfügen des Verstärkungselements nicht das für den Behälter vorgesehene Profil stört. Die äußere Hülle besteht aus einem Fasermaterial, das auf die mit dem Verstärkungselement versehenen inneren Hülle aufgewickelt wird. Anschließend wird eine Wärmebehandlung des Behälters vorgenommen.

Der in der EP 0 666 450 A1 beschriebene Druckbehälter umfasst einen aus Kunststoff bestehenden Liner mit einem zylindrischen Mittelteil, zwei kalottenförmigen Endteilen und einen den Liner umfüllenden Außenmantel mit einer Mehrzahl in radialer Richtung übereinander angeordneten Tangentialwicklungen und Axialwicklungen aus einem faserverstärktem Kunststoff, wobei die unterste Wicklung als Tangentialwicklung ausgebildet ist und sich in axialer Richtung im wesentlichen über den zylindrischen Mittelteil des Liners erstreckt. Die unterste Wicklung im Mittelbereich weist eine erste Dicke auf und geht an beiden Enden in einen Wicklungsrand über, welcher eine zweite Dicke aufweist, die größer ist als die erste Dicke.

Ebenso ist es bekannt, den Liner mit glasfaserverstärkten Bändern sowohl in Längs- als auch in Querrichtung zur Linerachse zu bewickeln (siehe DE 2 152 123 A1, DE 2 423 497 A1, DE 2 516 395 C2, DE 38 21 852 A1, EP 0 147 042 A1, EP 0 588 836 A1, EP 0 635 672 B1, EP 0 666 450 A1, WO 90/01649 A1, US 3 112 234 A, US 4 905 856 A).

Aus der DE 2 152 123 A ist ein Druckbehälter, insbesondere Druckgasbehälter bekannt, der aus einem formstabilen, rotationssymmetrischen, gasdichten und in seinem mittleren Bereich zylindrischen Innenbehälter, zwei von außen auf die Böden des Innenbehälters koaxial aufgesetzten Polstücken und einem auf den Innenbehälter unter Erfassung der Polstücke gewickelten, aus Endlosfäden und ausgehärtetem Kunststoff laminierten Außenmantel besteht, wobei ein Boden des Innenbehälters und das darauf aufgesetzte Polstück mit einer Öffnung zum dichten Anschluss eines Ventils o. dgl. vorgesehen sind.

In dem bekannten Stand der Technik nach DE 2 423 497 A1 wird ein Verfahren zur Herstellung eines faserverstärkten kunstharzgetränkten Hohlkörpers im Wickelverfahren mit einem im Fertigteil verbleibenden Dorn beansprucht, wobei als Dorn ein den Aufbau der Struktur des Hohlkörpers mitbewirkender faserverstärkter Stützkörper geformt und ausgehärtet wird. Der Stützkörper hat zwei Endkappen und ist mit mindestens einer den Stützkörper und die Endkappen erfassenden Wickelschicht versehen. Die Wickelschichten werden in Form von Längswicklungen mit spitzem Wickelwinkel und in Form von Umfangswicklungen von annähernd 90° aufgebracht.

Die DE 2 516 395 A1 offenbart einen Druckbehälter, der als ein Aluminiumgefäß ausgebildet ist, das einen zylinderförmigen Teil und an jedem Ende des zylinderförmigen Teils ein haubenförmiges Endteil besitzt, wobei das zylinderförmige und die haubenförmige Teile im wesentlichen eine gleiche Dicke haben. Um das Aluminiumgefäß ist eine Wicklungsanordnung aus abwechselnd in polar orientierten und in Umfangsrichtung orientierten Glasfasergewebe vorgesehen. Mindestens eine in Umfangsrichtung orientierte Wicklungsanordnung ist über die Verbindungsstellen zwischen dem zylinderförmigen und den haubenförmigen Endteilen gewickelt. Die Umwicklung befindet sich in einem vorbelasteten Zustand, so dass Druckkräfte auf die äußere Oberfläche des Gefäßes ausgeübt werden.

Nach der DE 38 21 852 A1 ist eine Druckgasflasche für hohen Gasdruck bekannt, die aus einem Aluminiumliner und aus einer umfangsseitigen Schicht aus glasfaserverstärktem Kunststoff besteht, wobei der Liner einen zylindrischen Bereich und sphärisch geformte Polkappen mit Anschlußstutzen aufweist. Der Liner einschließlich seiner Polkappen ist mit einer ersten Schicht von Glasfasern in Kreuzwicklung versehen. Eine zweite Schicht ist hauptsächlich im zylindrischen Teil des Liners vorgesehen, wobei die Glasfasern in einer Umfangswicklung vorliegen.

Die WO 01/57429 A1 beschreibt einen faserverstärkten Druckbehälter, dessen gas- oder flüssigkeitsdichter Körper mit Faserband vollständig umwickelt ist, wobei die Faserbänder nicht in einer Matrix eingebettet und zumindest eine Zahl von Faserbändern zueinander frei beweglich sind. Die Faserbänder sind so gewickelt, dass sobald der Druckbehälter unter inneren Druck steht, die Faserbänder exakt in ihrer Längsrichtung belastet werden.

Aus der EP 0 588 836 A1 ist ein Kunststofftank bzw. Behälter bekannt, der mit Glasfasern oder entsprechenden Verstärkungsfilamenten verstärkt ist und aus bevorzugterweise zylindrischen Tankhälften zusammengesetzt ist, wobei jede einen Boden und einer der beiden Böden eine Verbindungsöffnung hat. Die offenen Enden der Tankhälften sind konisch angeschrägt und ineinander als ein Einfügeteil in ein Aufnahmeteil eingesetzt und durch einen Kleber zusammengehalten. Die Tankhälften enthalten äußere und innere Schichten, die im wesentlichen quer verlaufende Verstärkungsstränge sind, wobei die innere Schicht des Einfügeteils und die äußere Schicht des Aufnahmeteils jeweils eine Schicht aus dicht angeordneten Verstärkungssträngen in einer Anzahl von Lagen aus flach liegenden Rovings enthält. Dieser bekannte Stand der Technik offenbart auch ein Verfahren zum Herstellen eines Verstärkungskörpers aus Fasersträngen zum Einsetzen in eine Gießform zum Gießen eines faserverstärkten Zylinders mit einem geschlossenen Ende, auf dem längs- und querverlaufende Verstärkungsstränge aufgewickelt sind, die durch Erhitzen schmelzbaren Harzpulvers miteinander verbunden werden.

Des weiteren ist aus der US 3 112 234 A ein Verfahren zur Herstellung eines faserbewickelten Druckbehälters aus Stahl bekannt, bei dem zunächst der zylindrische Behälter annähernd in seiner Längsrichtung und anschließend in Querrichtung mit Fasersträngen bewickelt wird.

Auch für die Integration von Anschlußmuffen oder sonstigen Bauteilen in Composite-Behälter ist eine Vielzahl von Lösungen bekannt (DE 25 38 433 A1, DE 195 26 154 A1, DE 196 31 546 C1, DE 197 51 411 C1, DE 100 00 705 A1, EP 0 550 951 B1, EP 0 553 728 A1, WO 94/23240 A1, US 4 685 589, US 4 905 856, US 5 287 988 A).

So offenbart die DE 25 38 433 A1 einen Druckbehälter, der aus einem formstabilen, gasdichten und in seinem mittleren Bereich zylindrischen Innenbehälter, zwei von außen auf die Böden des Innenbehälters koaxial aufgesetzten Polstücken und einem unter Erfassung der Polstücke auf den Innenbehälter gewickelten Außenmantel aus glasfaserverstärktem Kunststoff, wobei ein Boden des Innenbehälters und das mit einem flanschförmigen Teil darauf aufgesetzte Polstück mit einer Öffnung zum dichten Anschluß eines Anschlussstückes versehen sind und der Innenbehälter an seinem Öffnungsrand einen angeformten axial nach außen gerichteten und zylindrischen Hals aufweist, dessen Kontur mit der des Polstücks und des Anschlussstücks übereinstimmt und der durch das mit dem Polstück durch Schraubverbindungen zusammenhängenden Anschlussstück radial gegen das Polstück gepresst wird.
Der Innenbehälterhals, die Innenkontur des Polstücks und die Außenkontur des Anschlussstücks sind konisch nach außen verengend ausgebildet.

Beim bekannten Composite-Behälter nach DE 195 26 154 A1 zur Speicherung von gasförmigen Medien unter Druck besteht der Liner aus Kunststoff und hat zwei im Halsbereich liegende Öffnungen, in denen je ein die Öffnung verschließendes und/oder abdichtendes Halsstück angeordnet ist, von denen mindestens eines zur Aufnahme eines einschraubbaren Ventils ausgebildet ist. Beide Halsstücke sind mit einem in dem Druckbehälter zugewandten Endbereich mit einem flachverlaufenden, kegelstumpfartigen Kragen versehen, der von den Elementen des Liners und/oder der verstärkenden Wicklung umgeben ist sowie mit einer die Mittelachse als Symmetrieachse einschließenden und von der Innenseite her sich erstreckenden Ausnehmung, die im Fall des Ventilhalsstücks in die Bohrung des Ventilschraubbereichs übergeht.

Bei einem weiteren bekannten Composite-Druckbehälter (DE 196 31 546 C1) zur Speicherung von gasförmigen Medien unter Druck mit einem Liner aus Kunststoff und zwei im Halsbereich angeordneten Halsstücken sowie mit einer den Liner verstärkenden Wicklung eines Faserverbundwerkstoffs, von denen mindestens eines zur Aufnahme eines einschraubbaren, ein zylindrisches Gewinde aufweisenden Ventils ausgebildet ist und beide Halsstücke in dem dem Druckbehälterzugewandten Endbereich mit einem flachverlaufenden kegelstumpfartigen Kragen versehen ist, dessen Rand stark abgerundet und dessen Neigung dem Konturverlauf des Liners im Übergangsbereich vom zylindrischen Mantelbereich zum Halsbereich angepasst ist, kommt die verstärkende Wicklung im am Halsstück angrenzenden Bereich der Oberseite des Kragens und im Randbereich der Oberseite sowie der Unterseite des Kragens der Liner zur Anlage.

Alle diese bekannten Druckbehälter aus Kunststoff weisen einen, aus dem Metallbehälterbau übernommenen zylindrischen Mittel- oder Mantelteil auf, der durch entsprechende Böden beiderseits verschlossen wird. Vor allem bei kalottenförmigen oder auch nach innen gewölbten Böden entstehen im Übergang vom Mantel- in den Bodenbereich Spannungsspitzen, die häufig zum Bruch an diesen Übergängen oder zum Lösen des Bodenteils vom Mantelteils führen. Es gilt die Grundregel, je kleiner der Übergangsradius um so größer ist die Gefahr eines Spannungsbruchs trotz Verstärkungsmaßnahmen unterschiedlichster Art.
Selbst der Übergang von einem zylindrischen Mantelbereich in einen sphärischen Polbereich mit einem etwas größeren Radius vermag die Bruchgefahr, insbesondere bei an- und abschwellender Dauerbeanspruchung wie sie insbesondere in Bremskraftanlagen auftritt, nicht genügend zu reduzieren (DE 38 21 852 A1). Die im Behältermantel verlaufenden Spannungslinien der Spannungsresultanten werden im Biegebereich (Übergang) vom zylindrischen Mantel in den Bodenbereich durch die sehr hohen Lastwechsel so verstärkt, dass zwangläufig ein Überschreiten der Bruchspannung eintritt. Deshalb haben sich die bekannten Druckbehälter vor allem für Bremsluftanlagen im LKW- und Schienenfahrzeugbau bisher nicht durchsetzen können. Es kommen deshalb nach wie vor metallische, insbesondere Druckbehälter aus Stahl mit all ihren Nachteilen wie hohes Gewicht, erhebliche Fertigungsaufwendungen und Korrosionsanfälligkeit zum Einsatz.

Bei diesem Stand der Technik liegt der Erfindung die Aufgabe zugrunde, einen Composit-Druckbehälter der eingangs genannten Art so zu verbessern, dass die komplexe Eigenschaftsgewährleistung von Bremsluftbehältern wie hohe Zähigkeiten auch bei niedrigen Temperaturen, hohe Schlag- und Bruchfestigkeit bei dynamischer Beanspruchung im Überdruckbereich von 8,5 bis 20 bar, eine hohe Lebensdauer von mindestens 15 Jahren trotz ständiger Lastwechselbeanspruchung und Korrosionsfestigkeit erreicht wird.

### Aufgabenstellung

Diese Aufgabe wird durch einen Druckbehälter der eingangs genannten Gattung mit den kennzeichnenden Merkmalen des Anspruchs 1 und durch ein Verfahren mit den kennzeichnenden Merkmalen des Anspruchs 18 gelöst.

Vorteilhafte Ausgestaltungen des Druckbehälters und des Verfahrens sind den Unteransprüchen entnehmbar.

Die erfindungsgemäße Lösung zeichnet sich dadurch aus, dass der Mantel- und Bodenbereich des Druckbehälters in eine für eine gleichmäßigere und damit gefahrlosere Verteilung der Axial- und Radialspannungen geeignete Konstruktionsform gebracht wird, die nicht mehr aus einem zylindrischen Mantelteil und einem sphärischen Bodenteil besteht, sondern die Form eines Rotationsellipsoids aufweist, wodurch eine weitgehende Annäherung an die Kugelform ermöglicht wird. Der Linerkörper besitzt demzufolge eine annähernd ellipsoide Körperform, so dass keine scharfen Übergänge zwischen Boden- und Mantelbereich entstehen. Durch die weitgehend gleichmäßige Krümmung in Längsrichtung der Behälterwandung auch im ursprünglich zylindrischen Mantelbereich verteilen sich die Zug- und Radialbeanspruchungen sehr gleichmäßig auf alle Wandbereiche und eine Spannungskonzentration im Wandübergang vom Mantel zum Boden wird merklich vermindert.

Eine besonders für die Vergleichmäßigung der Zug- und Druckspannungen geeignete Körperform wird erreicht, wenn das Verhältnis aus dem Radius der Polkappen zum Radius der Linerteile 1:2,5 bis 1:5 beträgt. Die Wand der Polkappen und die Wand im Mittelbereich des Druckbehälters sind gleichmäßig gekrümmt und gehen ansatzlos ineinander über.

Die Körperform des Rotationsellipsoids wird auch beim Aufbringen der kunststoffummantelten Armierungsschicht aus Glasfaserband und der Kunststoffummantelung auf dem Liner beibehalten, so dass ein Druckbehälter entsteht, der erstmals mit der aus dem Stahlbehälterbau übernommenen zylindrischen Körperform bricht und nicht mehr mit letzterer vergleichbar ist.
Die Kunststoffummantelung des Glasfaserbands ermöglicht es, die Glasfaserbänder mit dem Liner und die nebeneinander- bzw. übereinander liegenden Glasfaserbänder während des Wickeln stoffschlüssig miteinander zu verbinden. Es hat sich gezeigt, dass besonders mit dem Laserschweißen die erforderlich hohen Geschwindigkeiten beim Fügen erreicht werden können. Da gewissermaßen die Verstärkung auf dem Liner aufgeschweißt wird, kann die aus Kugelabschnitten gebildete Körperform bzw. die Körperform des Rotationsellipsoids auch beim Armieren des Liners problemlos eingehalten werden. Der Liner ist zweckmäßigerweise mit Wasser gefüllt, mit dem die entstehende Wärme abgeführt wird.

Der erfindungsgemäße Druckbehälter erreicht eine äußerst hohe Lastwechselfestigkeit von weit mehr als 25000 Lastwechseln, hat ein gegenüber den Druckbehältern aus Stahl oder Behältern mit bewickelten Metall-Linern wesentlich geringeres Gewicht, ist durch seine als Dämmschicht ausgeführte Umhüllung schlagzäh, bruchsicher und unterliegt keiner äußeren Korrosion. Durch die besondere Formgebung der Umhüllung erhält der erfindungsgemäßen Druckbehälter eine spezifische äußere Befestigungsstruktur, die es ermöglicht, die an Lastkraftwagen, Trucks Omnibussen oder Schienenfahrzeugen vorhandenen Befestigungselemente zur Befestigung weiterhin zu nutzen.

Das erfindungsgemäße Verfahren gestattet es ferner, den Automatisierungsgrad bei der Herstellung der Druckbehälter durch den Einsatz von Baukastenwerkzeugen und die Integration der Prüftechnologie in den Fertigungsablauf erheblich zu steigern.

Die mit dem erfindungsgemäßen Verfahren hergestellten Druckbehälter haben eine Wiederholgenauigkeit von 100%, wodurch keine Volumenschwankungen im Luftvolumen auftreten.

Es ist weiterhin von besonderem Vorteil, dass in die Umhüllung Typen-, Hinweis und Firmenschilder unverlierbar eingebracht werden können, so dass die Behälter direkt mit erzeugnisspezifischen Prüfangaben entsprechend den Abnahmebedingungen versehen werden können, wobei eine separate, nachträglich aufwendige Kennzeichnung der Behälter entfallen kann.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an einem Ausführungsbeispiel näher erläutert werden.

### Es zeigt

Fig. 1 einen erfindungsgemäßen Druckbehälter in Schnittdarstellung,

Fig. 2 einen Liner in Schnittdarstellung mit eingespritzten Muffen,

Fig. 3 einen mit einer ersten Verstärkungswicklung in Längsrichtung des Linerkörpers in schematischer Darstellung,

Fig. 4 eine Darstellung der auf der ersten Verstärkungswicklung nach Fig. 3 aufgebrachten zweiten Verstärkungswicklung in Umfangsrichtung des Liners,

Fig. 5 einen Liner mit einer dritten Verstärkungswicklung aus kunststoffummantelten Glasfaserband auf der zweiten Lage im Mantelmittelbereich des Linerkörpers in Umfangsrichtung in schematischer Darstellung,

Fig. 6 einen mit Armierungsschicht verstärkten, in ein Spritzgießwerkzeug eingelegten Liner zum Umspritzen mit einer Umhüllungsschicht,

Fig. 7a eine Darstellung der Umhüllung mit einer Befestigungsvariante als Teilansicht,

Fig. 7b eine Vorderansicht der Befestigungsvariante nach Fig. 7a,

Fig. 8a eine weitere in die Umhüllung eingeformte Befestigungsvariante als Teilansicht,

Fig. 8b eine Vorderansicht der Fig. 8a und

Fig. 9 eine Ansicht der Anschlußmuffe im Druckbehälter.

Der in Fig. **1** gezeigte erfindungsgemäße Druckbehälter **1** für eine nicht dargestellte Bremsluftanlage eines Lastkraftwagens soll einen Inhalt von 10 l haben und somit dem Nenninhalt eines herkömmlich aus Stahl hergestellten Druckbehälters mit zylindrischen Mittelabschnitt und Klöpperböden entsprechen.

Der Druckbehälter **1** besitzt einen inneren Linerkörper **2** (siehe Fig. 2), der sich aus zwei Linerteilen **3** und **4** zusammensetzt, eine mehrlagige, mit dem Linerkörper **2** stoffschlüssig durch Schweißen verbundene Armierungsschicht **5** und eine Umhüllung **6.** Die beiden Linerteile **3** und **4** bestehen aus mit Glasfasern kurzer Länge verstärkten Polyethylen und werden auf einer herkömmlichen Spritzmaschine in einem Spritzgießwerkzeug hergestellt. Jeweils an ihren offenen Stirnseiten **7** werden die Linerteile **3** und **4** durch Spiegelschweißen stoffschlüssig und gasdicht miteinander verbunden. Die Anschlußmuffe **8** des Druckbehälters **1** sind aus korrosionsbeständigem Metall, beispielsweise Messing, und werden beim Spritzgießen an den Polkappen **9** bis auf den inneren axialen Durchgang allseitig vom Polyethylen umschlossen, so dass die Muffen **8** unverlierbar und gasdicht im Zentrum der Kappen **9** festliegen.
Die Spritzgießwerkzeuge zur Herstellung der Linerteile **3** und **4** sind Baukastenwerkzeuge, bei denen durch Kern- und Manteleinsätze das Volumen entsprechend vergrößert oder verkleinert werden kann (Fig. 6). Somit sind die erfindungsgemäßen Linerteile **3** und **4** in den üblichen Durchmesserbereichen für Druckbehälter in der Länge variabel und damit auch im Volumen variabel herstellbar.

Die bei Innendruck auftretenden Kräfte auf den Druckbehälter **1** äußern sich in axialen und tangentialen Spannungen, die sich an jedem Punkt der Behälterwandung überlagern und als resultierende Spannung auftreten. Optimale Behälterdimensionierungen sind dann erreicht, wenn jeder Punkt der Behälterwandung gleiche resultierende Spannungen aufnimmt.

Behälter aus metallischen Werkstoffen oder Behälter mit scharfen Übergängen (starken Krümmungen) vom Mantel werden diesen Anforderungen nicht gerecht, so dass gerade in diesen Bereichen hohe resultierende Spannungen auftreten, die regelmäßig zum Undichtwerden des Druckbehälters bei hohen Wechselbelastungen führen.

Die Polkappen **9** und der mittlere Mantelbereich **10** des Linerkörpers **2** des erfindungsgemäßen Druckbehälters **1** haben die Form eines aus Kugelabschnitten gebildeten Körpers oder eines Rotationsellipsoids **11** (siehe Fig. 2), wobei die Polkappen **7** etwa halbkugelförmig ausgebildet sind und übergangslos in den Mantelbereich **10** übergehen. Der Druckbehälter **1** erhält ein bauchiges Design (siehe Fig. 1).

Der Radius **RP** der Polkappe **7** beträgt in dem vorgestellten Beispiel 103,3 mm, der Radius **RM** des Mantelbereichs 302,3 mm, so dass sich ein Verhältnis der beiden Radien zueinander von 1:2,92 ergibt. Bei diesem Verhältnis erreicht der erfindungsgemäße Druckbehälter **1** ein Optimum zwischen den der Dimensionierung zugrunde liegenden Kräfteverhältnissen und den Beanspruchungsbedingungen.

Die mehrlagige Armierungsschicht **5** besteht aus einem Endlosglasfaserband **12** mit einer Ummantelung **13** aus Polyethylen.
Während des Umwickelns des Linerkörpers **2** mit der ersten tangentialen Wickellage **A** (siehe Fig. 3) des Endlosglasfaserbands wird die Kunststoffummantelung **13** aus Polyethylen mittels Laser, Lichtbogen o.ä. erhitzt, örtlich aufgeschmolzen und mit der Oberfläche des Linerkörper **2** verschweißt, so dass Linerkörper **2** und die erste Wickellage **A** eine stoffschlüssige Einheit bilden. Die nachfolgende zweite und dritte Wickellage **B** und **C** des Endlosglasfaserbands **12** wird ebenso aufgebracht, so dass die nebeneinander und übereinander liegenden Ränder des Bands **12** miteinander verschweißt werden. Die aufgebrachte Armierungsschicht **5** erhält dadurch ebenfalls die Körperform der zuvor beschriebenen Kugelsbschnitte oder des Rotationsellipsoids **11** (siehe Fig. 4 und 5).

Auf die mehrlagige Armierungsschicht **5** folgt die durch Spritzgießen aufgebrachte Umhüllung **6,** die aus einem kurze Glasfasern enthaltenen Polyethylen besteht. Das Polyethylen kann auch mit Treibmitteln versetzt sein. Die Umhüllung **6** sichert die Armierungsschicht **5** in ihrer Funktion und ist zugleich als Schutzschicht ausgebildet, wobei für den Fall eines Zusatzes mit Treibmitteln auch eine Dämmung erreicht wird. In die Umhüllung **6** sind entweder Befestigungselemente integriert oder die Umhüllung **6** ist selbst zu einem spezifischen Befestigungselement **14** ausgeformt (siehe Fig. 7a und 7b und 8a und 8b). Dieses Befestigungselement **14** kann demzufolge so ausgebildet sein, dass die bisher übliche Befestigung mittels Spannbändern (Fig. 7a und 7b) beibehalten werden kann oder durch eine direkte Verschraubung (Fig. 8a und 8b) erfolgt.

Entsprechende Hinweisschilder, Typenschilder, Firmenlogos oder sonstige Bezeichnungen oder Beschriftungen können vorgefertigt und unverlierbar in die Umhüllung **6** eingebracht sein. Dies bietet auch die Möglichkeit, die Hinweisschilder oder Typenschilder oder sonstigen Bezeichnungen mit digitalen Informationsträgern zu versehen, deren Informationen durch eine entsprechende RFID-Konfiguration gelesen und abgerufen werden können.

Die Fig. 9 zeigt die durch Umspritzen mit Kunststoff in der Polkappe **7** des Linerkörpers **2** festgelegte Anschlußmuffe **8** aus Metall, beispielsweise Messing. Auf die Anschlußmuffe **8** wirken infolge des Innendrucks im Druckbehälter **1** bzw. Linerkörper **2** Scherkräfte, die versuchen, die Anschlußmuffe **8** aus dem Kunststoffverbund herauszudrücken. Beim Ein- oder Ausschrauben von Verschlußstopfen oder Schraubstutzen in die Anschlußmuffe **8** entstehen Umfangskräfte, die versuchen, die Anschlußmuffe **8** aus dem Kunststoffverbund herauszudrehen. Schließlich wirkt im Betriebszustand des Druckbehälters noch eine ständig auf- und abschwellende Kraft auf die Anschlußmuffe **8** ein.

Damit all diese Kräfte aufgenommen werden können, ohne dass die Verbindung zwischen Anschlußmuffe **8** und Kunststoffverbund beeinträchtigt wird, besitzt die Anschlußmuffe **8** einen Flansch **15** und einen genügend langen zylindrischen Teil **16,** in dem zur Vergrößerung der Scherfläche Rillen, Einstiche und Absätze **17** eingebracht sind. Dies ermöglicht eine formschlüssige Verbindung zwischen Anschlußmuffe **8** und dem Kunststoffverbund mit genügend hohem Scherwiderstand.

Über den gesamten zylindrischen Teil **16** der Anschlußmuffe **8** ist eine feinzahnige Rändelung **18** vorhanden, die in der Lage ist, sowohl Umfangskräfte als auch Scherkräfte in ausreichender Größe aufzunehmen.

Um eine dauerhaft dichte Verbindung zwischen Anschlußmuffe **8** und Kunststoffverbund zu gewährleisten, wirkt bei Innendruckbelastung eine Anpresskraft des Kunststoffverbunds auf den zylindrischen Teil **16** der Anschlußmuffe **8** infolge der Hebelwirkung über den Einstich **17** der Muffe **8.** Die Anschlußmuffe **8** ist innenseitig mit einer Ausdrehung **19** versehen, in die eine eingespritzte Kunststofflippe **20** der Linerwandung **21** des jeweiligen Linerteils **3, 4** hineinragt.

Durch den im Betriebszustand ständig vorherrschenden Innendruck wirkt eine Anpresskraft der Lippe auf die Metallinnenfläche, die umso mehr zunimmt, je höher der Innendruck steigt. Die im Umfang der Anschlußmuffe **8** eingebrachten Rändelungen **18,** Einstiche und Absätze **17** sorgen zusätzlich für eine Vergrößerung der Oberfläche um bis zu 80%, so dass die für die Dichtheit maßgeblichen Berührungsflächen zwischen Metall und Kunststoff erheblichen zunehmen und die Dichtheit gewährleistet ist.

Die Herstellung des erfindungsgemäßen, aus den Lagen Linerkörper **2,** Anschlußstutzen **8,** Armierungsschicht **5** und Umhüllung **6** bestehenden Druckbehälters wird nachfolgend im Einzelnen beschrieben.

Die Linerteile **3** und **4** werden auf einer herkömmlichen Spritzgießmaschine gespritzt, so dass eine weitergehende nähere Beschreibung verzichtbar ist.

Ausgangsmaterial für das Spritzen des Linerkörpers ist ein Kunststoffgranulat aus Polyethylen, dem ein Kurzfaseranteil compoundiert oder als eine reine Zumischung mit einem Anteil von bis zu 30% Gewichtsanteilen zugefügt wird.

Die eingesetzten Spritzgießwerkzeuge sind Baukastenwerkzeuge, die so aufgebaut sind, dass immer zwei deckungsgleiche Linerteile **3** und **4** hergestellt werden können. Kern und Kalotte der Werkzeuge sind mit scheibenförmigen kühlfähigen Segmenten ausgerüstet, die ein Verlängern bzw. ein Verkürzen der Aktivelemente im jeweiligen Durchmesserbereich ermöglichen. Für jeden Behälterdurchmesser wird dadurch nur ein Werkzeug erforderlich. Die kühlfähigen Segmente werden entsprechend im Spritzgießwerkzeug paarweise ausgetauscht. Die Einbauteile und Anschlußmuffen werden mit an sich bekannten Handlinggeräten in das Spritzgießwerkzeug eingelegt und umspritzt.

Das Einspritzen der Kunststoffschmelze erfolgt über eine Heißkanaldüse immer an der Stirnseite der Linerteile. Die Heißkanaldüse hat 12 sternförmige Verteilkanäle, die die Kunststoffschmelze in linearer und radialer Richtung mit dem Effekt einer teilweisen Faserausrichtung in Fließrichtung gleichmäßig verteilen. Durch diese Maßnahme erhöht sich die Druckfestigkeit des Linerkörpers erheblich.

Die im Spritzgießverfahren hergestellten Linerteile **3** und **4** werden anschließend stoffschlüssig miteinander verbunden. Dies geschieht dadurch, dass die Stirnseiten **7** der Linerteile **3** und **4** zueinander ausgerichtet und mittels Spiegelschweißen miteinander verschweißt werden. Es versteht sich, dass die Schweißparameter entsprechend der gewählten Kunststoffmischung abgestimmt sind und auch andere geeignete Fügeverfahren von der Erfindung erfasst sind.

Nach dem Schweißen wird der gefügte Linerkörper **2** auf Gasdichtheit geprüft, in dem der Linerkörper **2** in Wasser verbracht, untergetaucht und mit Luft bei einem Prüfdruck von 2,5 bar beaufschlagt wird. Vorhandene Undichtigkeiten werden durch vom Linerkörper **2** aufsteigende Luftbläschen angezeigt.
Der Gasdichtheitsprüfung voraus geht eine Sicherheitsprüfung, bei der der Linerkörper unter einer hermetischen Abschirmung mit Luft bei einem Prüfdruck von 3,5 abgedrückt wird. Dieser Druck wird dann auf dem eingangs erwähnten Dichtheitsprüfstand auf 2,5 bar reduziert.

Der Sicherheits- und Dichtigkeitsprüfstand ist eine komplexe Baugruppe, die zusätzlich mit einer Trocknungseinrichtung zum Trocknen des Linerkörpers ausgerüstet ist. Die Bedienung dieses komplexen Prüfstandes ist nur autorisiertem Personal vorbehalten, das über die entsprechenden Zulassungen für Druckbehälter o.ä. verfügt.

Im folgenden Verfahrensschritt wird der zuvor auf Sicherheit und Dichtheit geprüfte Linerkörper **2** blasenfrei mit einem inkompressiblen Medium wie Wasser gefüllt und die Anschlußmuffen **8** mit Verschlußstopfen flüssigkeitsdicht verschlossen. Dieses Medium stabilisiert den Linerkörper, nimmt die bei den nachfolgend näher beschriebenen Verfahrensschritten eingetragene Wärme gefahrlos auf und dient damit zugleich als Kühlmittel.

Sofern Kunststoffe mit einem höheren Schmelzpunkt zur Anwendung kommen sollen, werden in die Anschlußmuffen Füllventile eingesetzt, die sicherstellen, dass das inkompressible Medium unter Druck gehalten im Kreislauf durch den Linerkörper **2** gefahren werden kann.

Die Verschlussstopfen sind mit einem konischen Zapfen versehen, die zum Einspannen und zur Lagesicherung des Linerkörpers **2** in zentrierter Lage der Wickelmaschine dienen.

Als Wickelmaterial kommen aus mit Polyethylen ummantelte Endlosglasfasern zum Einsatz, die zu einem Band mit rechteckigem Querschnitt gesintert sind. Anstelle von Polyethylen kann aber auch Polypropylen oder ein anderer geeigneter Thermoplast verwendet werden. Andere thermoplastische Kunststoffe sind ebenso geeignet.

Die Armierung des Linerkörpers **2** wird mit dem Aufbringen einer ersten Wickellage **A** eines kunststoffummantelten Endlosglasfaserbands **12** zur Aufnahme der Axialspannungen bei gleichzeitiger Aufnahme der Radialspannungen begonnen. Die Wickellage **A** wird in einem Winkel von 55° zur Längsachse aufgewickelt und dient gleichzeitig zur Verstärkung der Polkappen des Druckbehälters.

Die Wickellage **A** wird während des Wickelns durch Laser erhitzt, die Kunststoffummantelung aufgeschmolzen und die Ränder der einzelnen Lagen miteinander und auf dem Linerkörper verschweißt.

Die Spannungsspitzen als Resultante aus Axial- und Radialspannungen treten regelmäßig auch im Mantelmittelbereich auf. Deshalb wird im nächsten Arbeitsschritt in Mantelmitte des Mantelmittenbereichs **10** des Linerkörpers **2** zunächst eine zweite Wickellage **C** als Umfangswicklung auf die erste Lage aufgebracht.
Die Wickelbreite B1 der Wickellage **C** ist von Behälterlänge **L** und dem Behälterdurchmesser **D** abhängig.

Für die zweite Wickellage **C** gilt die Beziehung: $B & = 0 , 6 L - 0 , 1 D ,$
worin bedeutet:
- B: Wickelbreite
- L: Behälterlänge
- D: Behälterdurchmesser.
Während des Bewickelns des Linerkörpers **2** mit der zweiten Wickellage wird letztere wiederum mittels Laser erhitzt, aufgeschmolzen und mit dem Linerkörper **2** stoffschlüssig verschweißt. Es entsteht eine innige Verbindung zwischen erster und zweiter Lage.

Im nächsten Schritt wird auf die zweite Wickellage C eine dritte Wickellage **E** aufgewickelt. Die Wickellage **E** dient in Verbindung mit der Wickellage **C** einer gleichmäßigeren Radialspannungsverteilung und bildet eine Gürtellage im Mittellagenbereich.

Für die Lagenbreite der dritten Wickellage **E** gilt: $B ⁢ 2 = 0 , 3 L - 0 , 1 D ,$
worin bedeutet:
- B: Wickelbreite
- L: Behälterlänge
- D: Behälterdurchmesser.
Die dritte Wickellage **E** wird wieder während des Umwickelns mittels Laser erhitzt, die Kunststoffummantelung aufgeschmolzen und die nebeneinander zu liegen kommenden Ränder des Endlosfaserbands miteinander verschweißt, wobei auch die darunter liegende zweite Lage mit der darüber liegenden Lage verschweißt wird. Die zweite Wickellage **C** und die dritte Wickellage **E** sind somit stoffschlüssig miteinander verbunden.

Die Medienfüllung verbleibt im fertig armierten Linerkörper **2** genauso wie die Verschlußstopfen in den Anschlußmuffen **8.** Dieser Zustand wird im folgenden Umspritzen des armierten Linerkörpers **2** beibehalten.

Das Umspritzen des armierten Linerkörpers **2** erfolgt in einer separaten, entsprechend vorbereiteten Spritzgießform im Zusammenspiel einer angepassten Spritzgießformgestaltung und einem geeigneten Kunststoff und dem Druckaufbau des Spritzmediums.

Die Spritzgießform ist mit mehreren Angussverteilkanälen ausgestattet, die eine gleichzeitige Füllung der Hohlräume zwischen Form und eingelegten armierten Linerkörper ermöglichen. Die Angüsse sind im Polkappen- und Mantelbereich verteilt. Die Anspritzung erfolgt maschinenseitig gleichzeitig an den Polen durch einen runden Filmanguss, der im Heißkanal ausbalanciert ist.

Der armierte, mit dem inkompressiblen Medium gefüllte Linerkörper **2** wird in die geöffnete Spritzgießform eingelegt und an den konischen Ansätzen der Verschlußstopfen zentriert und beim Schließen der Form fest eingespannt, nach dem der Innendruck des Füllmediums im Linerkörper **2** auf etwa 8 bis 10 bar bei einer Temperatur von 10 bis 15 °C eingestellt wurde.

In dieser Lage bildet der armierte Linerkörper **2** den Kern, der umspritzt wird. Durch das Erhöhen des Innendrucks auf etwa 8 bis 10 bar und weiterer technologischer erzeugnisspezifischer Parameter können Lageveränderungen und örtliche Verformungen des Kerns durch die erheblichen Krafteinwirkungen während des Einspritzvorgangs vermieden werden.

Ausgangsmaterial für die Herstellung der Umhüllung ist ein Kunststoffgranulat aus Polyethylen, dem ein Kurzfaseranteil zur Erhöhung der Festigkeit und ein Treibmittel zur Aufschäumung, beispielsweise jeweils compoundiert oder als eine reine Zumischung, zugefügt wird. Dies ermöglicht, gewünschte Festigkeitseigenschaften der Umhüllung, beispielsweise für die Integration entsprechender Befestigungselemente in die Umhüllung, und zugleich gewünschte Dämmeigenschaften der Umhüllung, beispielsweise zur Dämpfung plötzlicher Schläge, zu erreichen.

Das Polyethylen kann auch des weiteren durch Zugabe von Farbmitteln eingefärbt werden, so dass eine entsprechende Farbgebung des Druckbehälters entfallen kann und zusätzlich eine Farbkennzeichnung entsprechend des technischen Einsatzgebiets des Druckbehälters problemlos möglich wird.

In die Spritzgussform sind auswechselbare Stempel zur Aufbringung von Beschriftungen eingearbeitet, die dann auf der Behälteroberfläche erhaben oder vertieft erscheinen. Dies ermöglicht entsprechend dem Kundenwunsch Firmenbezeichnungen, Typenschildbeschriftungen, Hinweiszeichen, Zulassungszeichen, Logos u.ä. aufzubringen. Beschriftungen, Bilder bzw. Hinweiszeichen, Zulassungen lassen sich darüber hinaus auch in Form von Folien in die Spritzgießform einlegen, mittels Vakuum in geeigneter Position fixieren und beim Einspritzen mit der Umhüllung unlösbar verschmelzen. Dies gestattet es ferner, diese Folien mit digitalen Datenträgern zu versehen, die die entsprechenden technischen Daten, Zulassungsangaben usw. gespeichert enthalten und mittels RFED-Technik abrufbar sind.
Das aufwändige Aufkleben bzw. Aufschweißen der Firmenschilder kann so entfallen.

Zur Gewährleistung einer kontinuierlichen Fließfähigkeit und einer gleichmäßigen allseitigen Formfüllung wird die Spritzgußform mit einer Temperatur von 80 °C gefahren. In dem hier dargestellten Beispiel betrug die Spritzgeschwindigkeit 15 mm/s, der Spritzdruck lag bei <40 bar, der Nachdruck bei 15 bar, die Intrusion bei 4-6 s und die Kühlzeit bei 120 s.

Die so nach dem erfindungsgemäßen Verfahren hergestellten Druckbehälter mit einem Nenninhalt von 10 L erreichten einen Berstdruck von 50 bis 60 bar ohne Splitterwirkung, eine Lastwechselfestigkeit von mehr als 25000 Lastwechseln, was einer Lebensdauer von etwa 20 Jahren entspricht.

### Bezugszeichenliste

- Druckbehälter: 1
- Linerkörper: 2
- Linerteile: 3, 4
- Armierungsschicht: 5
- Umhüllung: 6
- Stirnseite von 3, 4: 7
- Anschlußmuffe: 8
- Polkappen: 9
- Mittlerer Mantelbereich: 10
- Rotationsellipsoid: 11
- Endlosglasfaserband: 12
- Ummantelung von 12: 13
- Befestigungselement: 14
- Flansch von 8: 15
- Zylindrischer Teil von 8: 16
- Rillen: 17
- Rändelung: 18
- Ausdrehung: 19
- Kunststofflippe: 20
- Linerwandung: 21
- Erste Wickellage: A
- Zweite Wickellage: C
- Durchmesser des Behälters: D
- Dritte Wickellage: E
- Länge des Behälters: L
- Radius Polkappe: RP
- Radius Mantel: RM

## Patentansprüche

1. Druckbehälter aus Kunststoff, insbesondere Druckluftbehälter für Bremskraftanlagen und pneumatische Hilfseinrichtungen an Lastkraftwagen, Trucks, Omnibussen, Schienenfahrzeugen oder an Feuerlöschanlagen, mit einem Behältermantel aus einem spritzgußgeformten, aus Linderteilen zusammengesetzten Linerkörper aus faserverstärktem Polyethylen, Polypropylen oder Polyamid, in dessen Polkappen Anschlußstutzen unverlierbar eingeformt sind, einer auf dem Linerkörper angeordneten Armierungsschicht aus Glasfaserband und einer auf letzteren angeordneten spritzgußgeformten unverlierbaren Umhüllung aus faserverstärktem Polyethylen, Polypropylen oder Polyamid, **dadurch gekennzeichnet, dass** der Druckbehälter (1) mit Polkappen **(9)** aus einen aus Kugelabschnitten zusammengesetzten oder als Rotationsellipsoid **(11)** geformten mehrlagigen Körper gebildet ist, wobei das Verhältnis aus Polkappenradius **(RP)** und Radius **(RM)** des Mantelmittenbereichs **(10)** des Druckbehälters **(1)** ein Verhältnis von mindestens 1:2,5 bis 1:5 erreicht, wobei die Wand der Polkappen **(9)** und die Wand des Mantelmittelbereichs **(10)** unter gleicher Krümmung ansatzlos ineinander übergehen.

2. Druckbehälter nach Anspruch 1, **dadurch gekennzeichnet, dass** der Linerkörper (2) mit bis zu 30% Anteil Glasfasern verstärkt ist.

3. Druckbehälter nach Anspruch 1 und 2, **dadurch gekennzeichnet, dass** die Glasfasern aus Kurzfasern bestehen.

4. Druckbehälter nach Anspruch 1 bis 3, **dadurch gekennzeichnet, dass** die Linerteile **(3,4)** des Linerkörpers **(2)** an ihren zueinander gewandten Stirnseiten **(7)** stoffschlüssig miteinander verbunden sind.

5. Druckbehälter nach Anspruch 1, **dadurch gekennnzeichnet,** dass die Armierungsschicht **(5)** aus einem mit Kunststoff ummantelten Endloslasfaserband **(12)** besteht, das auf dem Linerkörper **(2)** im Verbund so angeordnet ist, dass der umhüllende Kunststoff des Glasfaserbandes durch Erhitzen mittels Laser, Lichtbogen oder offener Flamme eine innige form- und stoffschlüssige Verbindung des gesamten Verbunds ist.

6. Druckbehälter nach Anspruch 5, **dadurch gekennzeichnet, dass** die Kunststoffummantelung **(13)** des Endlosglasfaserbands der Armierungsschicht **(5)** aus Polyethylen, Polypropylen oder Polyamid besteht.

7. Druckbehälter nach Anspruch 1, **dadurch gekennzeichnet, dass** die Umhüllung **(6)** zugleich eine Schutzschicht bildet, die die Armierungsschicht **(5)** zusätzlich sichernd fixiert.

8. Druckbehälter nach Anspruch 7, **dadurch gekennzeichnet, dass** die Schutzschicht zusätzlich als Dämmschicht ausgebildet ist.

9. Druckbehälter nach Anspruch 7, **dadurch gekennzeichnet, dass** die Umhüllung **(6)** als ein äußeres Befestigungselement **(14)** für die Aufnahme von Befestigungselementen der Lastkraftwagen, Trucks, Omnibusse, Schienenfahrzeuge oder Feuerlöschanlagen aufgebildet ist, die in oder an die Umhüllung stoffschlüssig ein- bzw. angeformt sind.

10. Druckbehälter nach Anspruch 7, **dadurch gekennzeichnet, dass** in die Umhüllung **(6)** Inserts für Typenschilder, Hinweisschilder, Beschriftungen, Firmenschilder unverlierbar eingebracht sind.

11. Druckbehälter nach Anspruch 10, **dadurch gekennzeichnet, dass** die Inserts einen digitalen Informationsträger enthalten.

12. Druckbehälter nach Anspruch 7, **dadurch gekennzeichnet, dass** in die Umhüllung **(6)** Farbstoffe beigegeben sind, die eine farbliche Kennzeichnung der Hülle entsprechend den Betriebsbedingungen gewährleisten.

13. Druckbehälter nach Anspruch 1, **dadurch gekennzeichnet, dass** die im Zentrum der Polkappen **(9)** eingeformte Anschlussmuffe **(8)** aus Metall, beispielsweise Aluminium, Kupfer, Messing, Titan, Tombak besteht, die bis auf ihre äußere Anlagefläche und das Innengewinde vom Kunststoff des Linerkörpers **(2)** umschlossen ist.

14. Druckbehälter nach Anspruch 1 und 13, **dadurch gekennzeichnet, dass** die Anschlussmuffe **(8)** innenseitig eine Ausdrehung **(19)** aufweist, in die eine Kunststofflippe **(20)** des Linerkörpers **(2)** hineinragt, wobei durch den im Innenraum des Linerkörpers wirkenden Innendruck die Lippe an die Ausdrehfläche dichtend angedrückt wird.

15. Druckbehälter nach Anspruch 1 und 13, **dadurch gekennzeichnet, dass** die Anschlussmuffe **(8)** einen Flansch **(15)** und einen genügend langen zylindrischen Teil **(16)** aufweist, der außenseitig mit Rillen, Einstichen und Absätzen **(17)** zur Vergrößerung der Scherfläche versehen ist.

16. Druckbehälter nach Anspruch 15, **dadurch gekennzeichnet, dass** der zylindrische Teil **(16)** der Anschlussmuffe (8) außerdem eine feinzahnige Rändelung **(18)** zur Aufnahme von Umfangskräften und Scherkräften aufweist.

17. Druckbehälter nach Anspruch 1 und 13, **dadurch gekennzeichnet, dass** die Anschlussmuffe als ein einstückiger Mehrfachverteiler ausgebildet ist.

18. Druckbehälter nach Anspruch 1 und 13, **dadurch gekennzeichnet, dass** in das Innengewinde der Anschlussmuffe **(8)** ein Füllventil eingesetzt ist.

19. Verfahren zum Herstellen eines Druckbehälters aus Kunststoff, insbesondere Druckluftbehälter für Bremskraftanlagen und pneumatische Hilfseinrichtungen an Lastkraftwagen, Trucks Omnibussen, Schienenfahrzeugen oder an Feuerlöschanlagen, bei dem zunächst Linerteile mit halbkugelförmigen Polkappen aus glasfaserverstärktem Polyethylen-, Polypropylen- oder Polyamidgranulat mittels Spritzgießen in einem Spritzgießwerkzeug geformt, wobei im Zentrum der Polkappen eingebrachte Anschlussmuffen vom Kunststoff umschlossen werden, die Linerteile durch Fügen in einer Fügemaschine zu einem Linerkörper miteinander verbunden werden, der gefügte Linerkörper mit einer Armierungsschicht aus Glasfasern im Kreuzverbund in einer Wickelmaschine bewickelt wird und der so armierte Linerkörper mit einer Umhüllung aus faserverstärktem Polyethylen, Polypropylen oder Polyamid umspritzt wird,
**dadurch gekennzeichnet, dass** der Druckbehälter zu einem Körper aus zusammengesetzten Kugelabschnitten oder als Rotationsellipsoidkörper mit einem Polkappenradius-/Mantelradius-Verhältnis von mindestens 1:2,5 bis 1:5 in den Arbeitschritten, Spritzen der Linerteile, Verbinden der Linerteile, Aufschweißen der Armierungsschichten beim Bewickeln auf den Liner und Umspritzen des armierten Liners geformt wird.

20. Verfahren nach Anspruch 19, **gekennzeichnet durch** folgende Schritte:
a) Herstellen von deckungsgleichen Linerteilen des Linerkörpers **durch** ein gleichmäßiges Verteilen der Kunststoffschmelze mit einem Kurzfaseranteil von bis zu 30% im Kunststoff in axialer und radialer Richtung unter teilweiser Ausrichtung der Fasern in Fließrichtung der Schmelze und unter Einhaltung des vorgegebenen Verhältnisses,
b) stoffschlüssiges Fügen oder Kleben der Stirnseiten der Linerteile zu einem geschlossenen, hohlen Linerkörper unter Einstellung der Füge- oder Klebeparameter auf die Kunststoffmischung nach Schritt a),
c) Abdrücken des Linerkörpers mit Luft zwecks Sicherheitsprüfung und Dichtheitsprüfung des mit Luft beaufschlagten Linerkörpers unter Wasser sowie anschließendes Trocknen des Linerkörpers,
d) Stabilisieren des Linerkörpers **durch** ein blasenfreies Befüllen mit einem inkompressiblen Medium, Beaufschlagen dieses Mediums mit einem Überdruck von 8 bis 10 bar und Verschließen der Anschlussmuffen des Linerkörpers zum anschließenden Armieren des Linerkörpers,
e) Armieren des Linerkörpers **durch** Umwickeln mit mehreren Lagen aus mit Kunststoff ummantelten Endlosglasfaserband, wobei die Lagen des Endlosfaserbandes **durch** Aufschmelzen des umhüllenden Kunststoffes untereinander stoffschlüssig verbunden werden,
f) Umspritzen des im Spritzgießwerkzeug eingesetzten Linerkörpers von den Polkappen aus faserverstärktem Kunststoff bei einem Spritzdruck von <40 bar zum Ausbilden einer unverlierbaren Umhüllung auf der Armierung des Linerkörpers.

21. Verfahren nach Anspruch 19 und 20, **dadurch gekennzeichnet, dass** die Temperaturbeständigkeit des Linerkörpers im Bereich von -40°C bis +80 °C durch ein Zumischen eines Polypropylen-Coplymers-Granulats zum Polypropylengranulat in einem Gewichtsverhältnis von mindestens 1:3 eingestellt wird.

22. Verfahren nach Anspruch 20, **dadurch gekennzeichnet, dass** als Fügeverfahren nach Schritt b) ein Spiegelschweißen, Heißgasschweißen, Heizelementschweißen, Heizdrahtwiderstandsschweißen oder Injektionsschweißen eingesetzt wird.

23. Verfahren nach Anspruch 19 und 20, **dadurch gekennzeichnet, dass** der Linerkörper mit einem Luftüberdruck von 3,5 bar in einem hermetischen abgeschlossenen Raum gemäß Schritt c) abgedrückt und anschließend nach einem Absenken des Überdruckes auf 2,5 bar in Wasser auf Dichtheit geprüft wird.

24. Verfahren nach Anspruch 19 und 20, **dadurch gekennzeichnet, dass** Wasser, Öl oder deren Mischungen als inkompressibles Medium zum Stabilisieren des Linerkörpers eingesetzt wird, wobei das Medium unter einem Überdruck von 8 bis 10 bar gehalten wird.

25. Verfahren nach Anspruch 19 bis 24, **dadurch gekennzeichnet, dass** der mit Medium befüllte Linerkörper nach seinem Einlegen, Zentrieren und Einspannen in der Wickelmaschine in folgenden Einzelschritten nach Schritt e) armiert wird:
e1) Bewickeln des Mantels und der Polkappen des Linerkörpers mit einer ersten Lage aus kunstsoffummantelten Endlosfaserband zur Aufnahme von Axial- und Radialspannungen und Verstärkung der Polkappen unter gleichzeitigem Auf- und Verschmelzen der Ummantelung zum stoffschlüssigen Verbinden untereinander und mit dem Linerkörper;
e2) Bewickeln der ersten Lage nach e1) im Mantelmittenbereiches zur Aufnahme von Spannungsspitzen aus Axial- und Radialspannungen unter gleichzeitiges Auf- und Verschmelzen der Kunststoffoberflächen des nebeneinander liegenden Endlosfaserbandes mit einer zweiten Lage in einer Wickelbreite, die der Bedingung
B1= 0,6 - 0,1 D genügt, wobei
B die Wickelbreite,
L die Wickellänge und
D der Durchmesser des Linerkörpers bedeutet,
e3) Bewickeln der zweiten Lage im Mantelmittenbereiches zum Vergleichmäßigen der Radialspannung unter gleichzeitigem Auf- und Verschmelzen der Kunststoffoberflächen des nebeneinander liegenden Endlosfaserbandes mit einer dritten Lage in einer Wickelbreite, die der
Bedingung B2= 0,3 L - 0,1 D genügt, wobei
B die Wickelbreite,
L die Wickellänge und
D der Durchmesser des Linerkörpers bedeutet,

26. Verfahren nach Anspruch 25, **dadurch gekennzeichnet, dass** zum Aufschmelzen der Kunststoffoberflächen des Endlosfaserbandes und des Linerkörpers eine Laser-, Lichtbogen- oder Gasbrennerwärmequelle eingesetzt wird, wobei das inkompressible Medium zugleich als Kühlmittel gegen Verformungen des Linerkörpers verwendet wird.

27. Verfahren nach Anspruch 26, **dadurch gekennzeichnet, dass** das inkompressible Medium und Kühlmittel im Linerkörper verbleibt oder durch ein im Gewindestutzen gelegenes Füllventil unter Überdruck gehalten und ständig zu- und abgeführt wird.

28. Verfahren nach Anspruch 19 und 20, **dadurch gekennzeichnet, dass** der mit Medium befüllte, nach Schritt e) armierte Linerkörper in das Spritzgießwerkzeug verbracht, zentriert und an den die Anschlussmuffen verschließenden Verschlußstopfen eingespannt und in folgenden Einzelschritten gemäß Schritt f) umhüllt wird:
f1) Erhöhen des Innendruckes im Linerkörper durch Beaufschlagen des inkompressiblen Mediums auf 8 bis 10 bar durch ein im Gewindestopfen gelegenes Füllventil und Einstellen der Temperatur des Füllmediums auf 10 bis 15°C,
f2) wahlweises Einlegen von Firmenschilder, Typenschilder, Zulassungszeichen u.ä. auf die armierte Oberfläche des Linerkörpers,
f3) Temperieren der eingespritzten und verteilten Kunststoffschmelze auf mindestens 180 °C und anschließendes Kühlen auf unterhalb der Erstarrungstemperatur des Kunststoffgemisches,
f4) Halten bei einem Nachdruck von etwa 15 bar zum Verfestigen der Umhüllung,
f5) Entnehmen des Druckbehälters und dessen Entleerung.

29. Verfahren nach Anspruch 28, **dadurch gekennzeichnet, dass** die wahlweise eingelegten Typenschilder digitale Informationsträger enthalten.

30. Verfahren nach Anspruch 19, **dadurch gekennzeichnet, dass** dem faserverstärkten Kunststoff Farbstoffe zum Kennzeichnen der Umhüllung entsprechend den Betriebsbedingungen des Druckbehälters zugegeben werden.

31. Verfahren nach Anspruch 20, **dadurch gekennzeichnet, dass** der Umhüllung Treibmittel zur Herstellung einer Dämmschicht zugesetzt werden.

## Claims

1. Pressure reservoir made of plastics, especially compressed air reservoir for brake power systems and pneumatic auxiliary equipment of lorries, trucks, busses, rail vehicles or fire extinguishing plants, with a reservoir casing consisting of an injection moulded made up of liner parts liner body of fiber reinforced polyethylene, polypropylene or polyamide into the pole caps of which are formed captive connecting pieces, an arranged on the liner body reinforcing layer of glass fiber tape and an arranged on the latter injection moulded captive coating of fiber reinforced polyethylene, polypropylene or polyamide, **characterized in that** the pressure reservoir **(1)** with pole caps **(9)** consists of a made up of spherical segments or formed as ellipsoid of revolution **(11)** multilayer body, wherein the ratio of pole cap radius **(RP)** and radius **(RM)** of the central portion of the casing **(10)** of the pressure reservoir **(1)** reaches a ratio of at least 1 : 2.5 to 1 : 5, wherein the walls of the pole caps **(9)** and the wall of the central portion of the casing **(10)** with the same curvature fit together without any step.

2. Pressure reservoir according to claim 1, **characterized in that** the liner body **(2)** is reinforced with glass fibers up to a portion of 30 %.

3. Pressure reservoir according to claims 1 and 2,
**characterized in that** the glass fibers consist of milled fibers.

4. Pressure reservoir according to claims 1 to 3,
**characterized in that** the liner parts **(3, 4)** of the liner body (2) are firmly bonded at the fronts (7) facing each other.

5. Pressure reservoir according to claim 1, **characterized in that** the reinforcing layer **(5)** consists of a plastic-coated continuous glass fiber tape **(12)** that as composite is arranged on the liner body **(2)** so that the plastic coating of the glass fiber tape by heating it by means of a laser, an electric arc or an open flame is an intimate form-fit firm bonding of the consolidated composite.

6. Pressure reservoir according to claim 5, **characterized in that** the plastic coating **(13)** of the continuous glass fiber tape of the reinforcing layer **(5)** consists of polyethylene, polypropylene or polyamide.

7. Pressure reservoir according to claim 1, **characterized in that** the coating **(6)** at the same time forms a protecting layer which additionally secures and fixes the reinforcing layer **(5).**

8. Pressure reservoir according to claim 7, **characterized in that** the protection layer additionally forms an insulating layer.

9. Pressure reservoir according to claim 7, **characterized in that** the coating **(6)** is developed as an external fastening element **(14)** for the seating of fastening elements of lorries, trucks, busses, rail vehicles or fire extinguishing plants which are firmly formed into or on the coating.

10. Pressure reservoir according to claim 7, **characterized in that** in the coating **(6)** are placed captive inserts for type plates, information signs, labels, name plates.

11. Pressure reservoir according to claim 10, **characterized in that** the inserts contain a digital information carrier.

12. Pressure reservoir according to claim 7, **characterized in that** to the coating **(6)** are added colorants guaranteeing a color coding of the coating with respect to the operational conditions.

13. Pressure reservoir according to claim 1, **characterized in that** the connecting muff **(8)** formed in into the center of the pole caps **(9)** consists of metal, for example aluminum, copper, brass, titan, tombac, which is enclosed by the synthetic material of the liner body **(2)** except of its external connection surface and the internal thread.

14. Pressure reservoir according to claims 1 and 13,
**characterized in that** the connecting muff **(8)** on its inner side has a turn hollow **(19)** into which projects a plastic lip **(20)** of the liner body **(2),** wherein the lip is pressed as sealing onto the turn hollow by the internal pressure acting in the interior of the liner body.

15. Pressure reservoir according to claims 1 and 13,
**characterized in that** the connecting muff **(8)** has a flange **(15)** and a sufficiently long cylindrical portion **.(16)** that on its external side is provided with grooves, cuts and projections **(17)** to enlarge the shear area.

16. Pressure reservoir according to claim 15, **characterized in that** the cylindrical portion **(16)** of the connecting muff **(8)** furthermore has a fine toothed knurl **(18)** for taking up peripheral forces and shearing forces.

17. Pressure reservoir according to claims 1 and 13, **characterized in that that** the connecting muff is developed as single-piece multiple distributor.

18. Pressure reservoir according to claims 1 and 13,
**characterized in that** into the internal thread of the connecting muff **(8)** is inserted a feeding valve.

19. Method for producing a pressure reservoir made of plastics, especially a compressed air reservoir for brake power systems and pneumatic auxiliary equipment of lorries, trucks, busses, rail vehicles or fire extinguishing plants, wherein in the first instance liner parts with hemispherical pole caps of glass fiber reinforced polyethylene, polypropylene or polyamide granules are formed by means of injection moulding in a mould, wherein connecting muffs placed in the center of the pole caps are enclosed by the plastics, the liner parts are connected with each other to a liner body by bonding in a bonding machine, around the bonded liner body in a winding machine is crosswise wound a reinforcing layer of glass fibers and around the thus reinforced liner body is injected a coating of fiber reinforced polyethylene, polypropylene or polyamide,
**characterized in that** the pressure reservoir is formed to a body of joined spherical segments or as ellipsoid of revolution with a ratio of pole cap radius and radius of the central portion of the casing of at least 1 : 2.5 to 1 : 5 in the processing steps injection moulding of the liner parts, bonding of the liner parts, welding on the reinforcing layers when they are wound around the liner and injecting the coating around the reinforced liner.

20. Method according to claim 19, **characterized by** the following steps:
a) Production of congruent liner parts of the liner body by evenly distributing the polymer melt with a portion of up to 30 % milled fibers in axial and radial directions with partial alignment of the fibers in the flowing direction of the melt and controlling the given proportion,
b) Firm bonding or glueing of the front surfaces of the liner parts to a closed, hollow liner body with the bonding or glueing parameters adjusted according to the plastic mixture of step a),
c) Burst test of the liner body with a view to safety and tightness by leading air into the liner body under water and subsequent drying of the liner body,
d) Stabilization of the liner body by filling it with an incompressible medium free of bubbles, admitting an overpressure of 8 to 10 bar to said medium and sealing the connection muffs of the liner body for the subsequent reinforcement of the liner body,
e) Reinforcing the liner body by winding around it several layers of continuous glass fiber tape coated with plastics, wherein the layers of the continuous glass fiber tape are firmly bonded to each other by melting the plastic coating,
f) Developing a captive coating on the reinforcement of the liner body by injecting fiber reinforced plastics under an injection pressure of < 40 bar onto the liner body placed in the mould starting from the pole caps.

21. Method according to claims 19 and 20, **characterized in that** the thermal stability of the liner body is adjusted to a range of - 40 °C to + 80 °C by adding polypropylene-copolymer granules to the polypropylene granules in a weight ratio of at least 1 : 3.

22. Method according to claim 20, **characterized in that** as bonding method according to step b) is applied a butt-welding, hot gas welding, heated tool welding, resistance wire welding or injection welding.

23. Method according to claims 19 and 20, **characterized in that** the liner body is burst tested in a hermetically sealed room with an atmospheric overpressure of 3.5 bar according to step c) and then after decreasing the overpressure to 2.5 bar is carried out a leak test under water.

24. Method according to claims 19 and 20, **characterized in that** water, oil or mixtures of them are used as incompressible medium for stabilizing the liner body, wherein the medium is hold under an overpressure of 8 to 10 bar.

25. Method according to claims 19 to 24, **characterized in that** the liner body filled with the medium after its placing, centering and fixing in the winding machine is reinforced in the course of the following single steps according to step e):
e1) Winding a first layer of plastic coated continuous fiber tape for taking up axial and radial stress around the pole caps and the central portion of the casing and reinforcement of the pole caps by simultaneously melting together the coatings to achieve a firm bond between each other and with the liner body;
e2) Winding around the first layer according to e1) a second layer in the central portion of the casing for taking up stress concentrations of axial and radial stress and simultaneously melting together the plastic surfaces of the positioned side by side continuous fiber tape of the second layer with a width of the windings fulfilling the condition B1 = 0.6 L - 0.1 D, wherein
B is the width of windings,
L is the length of windings and
D is the diameter of the liner body.
e3) Winding around the second layer a third layer in the central portion of the casing for evening out the radial stress and simultaneously melting together the plastic surfaces of the positioned side by side continuous fiber tape of the third layer with a width of the windings fulfilling the condition B2 = 0.3 L - 0.1 D, wherein
B is the width of windings,
L is the length of windings and
D is the diameter of the liner body.

26. Method according to claim 25, **characterized in that** for melting together the plastic surfaces of the continuous fiber tape and the liner body as heat source is used a laser, electric arc or gas burner, wherein the incompressible medium simultaneously is used as coolant to prevent deformations of the liner body.

27. Method according to claim 26, **characterized in that** the incompressible medium and coolant remains in the liner body or is admitted to overpressure and constantly fed into and let out of it through a filling valve positioned in the screw neck.

28. Method according to claims 19 and 20, **characterized in that** the liner body filled with medium, reinforced according to step e) is placed into the mould, centered and fixed at the plugs sealing the connecting muffs is coated in the course of the following single steps according to step f):
f1) Increasing the pressure inside the liner body up to 8 to 10 bar by admitting incompressible medium through a filling valve positioned in the screw plug and adjusting the temperature of the filling medium to 10 to 15 °C,
f2) Optional placing of name plates, type plates, approval signs or the like on the reinforced surface of the line body,
f3) Adjusting the temperature of the injected and distributed plastic melt to at least 180 °C and subsequent cooling below the freezing temperature of the plastic mixture,
f4) Holding at a holding pressure of about 15 bar for increasing the hardness of the coating,
f5) Demounting the pressure reservoir and emptying it.

29. Method according to claim 28, **characterized in that** the optionally positioned type plates contain digital information carriers.

30. Method according to claim 19, **characterized in that** to the fiber reinforced plastics are added colorants for marking the coating according to the respective operational conditions of the pressure reservoir.

31. Method according to claim 20, **characterized in that** to the coating are added blowing agents to develop an insulating layer.

## Revendications

1. Réservoir sous pression en plastique, notamment réservoir d'air sous pression pour systèmes de freinage et dispositifs auxiliaires pneumatiques sur poids lourds, trucks, omnibus, véhicules sur rails ou sur des installations d'extinction d'incendie, comprenant une enveloppe de réservoir constituée d'un corps de revêtement formé par moulage par injection et assemblé à partir de parties de revêtement, en polyéthylène, polypropylène ou polyamide renforcé par des fibres, dans les capuchons polaires duquel des manchons de raccordement sont formés de manière imperdable, comprenant une couche de blindage disposée sur le corps de revêtement, constituée de bande en fibres de verre et d'une enveloppe imperdable formée par moulage par injection et disposée sur la couche de blindage, en polyéthylène, polypropylène ou polyamide renforcé par des fibres, **caractérisé en ce que** le réservoir sous pression (1) est formé par des capuchons polaires (9) constitués d'un corps à plusieurs couches, assemblé à partir de sections sphériques ou formé en tant qu'ellipsoïde de révolution (11), le rapport entre le rayon des capuchons polaires (RP) et le rayon (RM) de la partie centrale de l'enveloppe (10) du réservoir sous pression (1) atteignant un rapport d'au moins 1 :2,5 à 1 :5, la paroi des capuchons polaires (9) et la paroi de la partie centrale de l'enveloppe (10) passant l'une dans l'autre sans rebord sous la même courbure.

2. Réservoir sous pression selon la revendication 1, **caractérisé en ce que** le corps de revêtement (2) est renforcé avec une proportion de fibres de verre allant jusqu'à 30%.

3. Réservoir sous pression selon les revendications 1 et 2, **caractérisé en ce que** les fibres de verre sont des fibres courtes.

4. Réservoir sous pression selon les revendications 1 à 3, **caractérisé en ce que** les parties de revêtement (3, 4) du corps de revêtement (2), sur leur côtés frontaux tournés (7) l'un vers l'autre, sont raccordées entre elles par adhérence de matière.

5. Réservoir sous pression selon la revendication 1, **caractérisé en ce que** la couche de blindage (5) est constituée d'une bande de fibre de verre continue (12) entourée de plastique, qui est disposée de manière composite sur le corps de revêtement (2) de manière à ce que le plastique enveloppant de la bande de fibres de verre soit une liaison intime par adhérence de forme et de matière de la combinaison totale, par échauffement par laser, arc électrique ou flamme ouverte.

6. Réservoir sous pression selon la revendication 5, **caractérisé en ce que** l'enveloppe en plastique (13) de la bande de fibres de verre continue de la couche de blindage (5) est constituée de polyéthylène, de polypropylène ou de polyamide.

7. Réservoir sous pression selon la revendication 1, **caractérisé en ce que** l'enveloppe (6) forme simultanément une couche protectrice qui fixe en plus la couche de blindage (5) en la protégeant.

8. Réservoir sous pression selon la revendication 7, **caractérisé en ce que** la couche protectrice est réalisée en plus comme couche isolante.

9. Réservoir sous pression selon la revendication 7, **caractérisé en ce que** l'enveloppe (6) est réalisée en tant qu'un élément de fixation extérieur (14) pour le logement d'éléments de fixation des poids lourds, trucks, omnibus, véhicules sur rails ou des installations d'extinction d'incendie, qui sont moulés resp. formés dans ou sur l'enveloppe par adhérence de matière.

10. Réservoir sous pression selon la revendication 7, **caractérisé en ce que** des insertions pour plaques signalétiques, plaques de signalisation, inscriptions, plaques de constructeur sont appliquées dans l'enveloppe (6) de manière imperdable.

11. Réservoir sous pression selon la revendication 10, **caractérisé en ce que** les insertions comprennent un support d'informations numérique.

12. Réservoir sous pression selon la revendication 7, **caractérisé en ce que** des substances colorantes sont incorporées dans l'enveloppe (6), qui garantissent une caractérisation colorée de l'enveloppe conformément aux conditions de fonctionnement.

13. Réservoir sous pression selon la revendication 1, **caractérisé en ce que** le manchon de raccordement (8) formé au centre des capuchons polaires (9) est constitué de métal, par exemple d'aluminium, de cuivre, de laiton, de titan, de laiton rouge, qui, mis à part sa surface d'appui extérieure et le filetage intérieur, est entouré de plastique du corps de revêtement (2).

14. Réservoir sous pression selon les revendications 1 et 13, **caractérisé en ce que** le manchon de raccordement (8) présente du côté intérieur un évidement (19) dans lequel dépasse une lèvre en plastique (20) du corps de revêtement (2), la lèvre étant pressée de manière étanche sur la surface de rotation par la pression interne agissant à l'intérieur du corps de revêtement.

15. Réservoir sous pression selon les revendications 1 et 13, **caractérisé en ce que** le manchon de raccordement (8) présente une bride (15) et une partie cylindrique (16) suffisamment longue, qui est munie du côté extérieur de rainures, d'entailles et de gradins (17) pour agrandir la surface de cisaillement.

16. Réservoir sous pression selon la revendication 15, **caractérisé en ce que** la partie cylindrique (16) du manchon de raccordement (8) présente en outre un moletage (18) à denture fine pour réceptionner des forces circonférentielles et des forces de cisaillement.

17. Réservoir sous pression selon les revendications 1 et 13, **caractérisé en ce que** le manchon de raccordement est exécuté comme un répartiteur multiple d'une seule pièce.

18. Réservoir sous pression selon les revendications 1 et 13, **caractérisé en ce qu'**une soupape de remplissage est insérée dans le filetage intérieur du manchon de raccordement (8).

19. Procédé de fabrication d'un réservoir sous pression en plastique, notamment d'un réservoir d'air sous pression pour systèmes de freinage et dispositifs auxiliaires pneumatiques sur poids lourds, trucks, omnibus, véhicules sur rails ou sur des installations d'extinction d'incendie, dans lequel des parties de revêtement comprenant des capuchons polaires en forme de demi-sphère, constitués de granulés de polyéthylène, de granulés de polypropylène ou de granulés de polyamide, renforcés par fibres de verre, sont d'abord formées dans un moule pour injection par moulage par injection, des manchons de raccordement insérés au centre des capuchons polaires étant entourés par le plastique, les parties de revêtement étant raccordées entre elles en un corps de revêtement par jointement dans une machine de jointoyage, le corps de revêtement joint étant entouré, par liaison en croisement, d'une couche de blindage en fibres de verre et le corps de revêtement ainsi blindé étant entouré par injection d'une enveloppe en polyéthylène, polypropylène ou polyamide renforcé par fibres,
**caractérisé en ce que** le réservoir sous pression est formé en un corps à partir de section sphériques assemblées ou en tant que corps ellipsoïdes de révolution ayant un rapport rayon capuchons polaires/rayon de l'enveloppe d'au moins 1 : 2,5 à 1 : 5, dans les étapes de travail, injection des parties de revêtement, raccordement des parties de revêtement, soudure des couches de blindage lors de l'entourage sur le revêtement et enrobage de la peau du revêtement blindée.

20. Procédé selon la revendication 19, **caractérisé par** les étapes suivantes :
a) fabrication de parties de revêtement égales du corps de revêtement par une répartition régulière des fusions de plastique avec une proportion de fibres courtes allant jusqu'à 30% dans le plastique en direction axiale et radiale, avec orientation partielle des fibres en direction d'écoulement des fusions et en respectant les conditions prédéfinies,
b) jointement ou collage, par adhérence de matières, des côtés frontaux des parties de revêtement en un corps de revêtement creux fermé, par réglage des paramètres de jointement ou de collage en fonction du mélange de plastique selon l'étape a),
c) mise à l'épreuve de pression du corps de revêtement avec de l'air dans le but d'un contrôle de sécurité et d'un contrôle d'étanchéité du corps de revêtement alimenté en air, sous l'eau, ainsi que séchage successif du corps de revêtement.
d) stabilisation du corps de revêtement par un remplissage exempt de bulles avec un fluide incompressible, alimentation de ce fluide avec une surpression de 8 à 10 bars et fermeture des manchons de raccordement du corps de revêtement pour le blindage successif du corps de revêtement,
e) blindage du corps de revêtement par enroulement avec plusieurs couches constituées de bande de fibres de verre continue entourée de plastique, les couches de la bande de fibres de verre continue étant raccordées entre elles par adhérence de matière par fusion du plastique enveloppant,
f) enrobage du corps de revêtement inséré dans le moule pour injection des capuchons polaires en plastique renforcé par fibres avec une pression d'injection de < 40 bars pour former une enveloppe imperdable sur le blindage du corps de revêtement.

21. Procédé selon les revendications 19 et 20, **caractérisé en ce que** la stabilité de température du corps de revêtement est réglée dans la plage de - 40°C à +80°C par un ajout de granulés de polypropylène-copolymère aux granulés de polypropylène dans un rapport de poids d'au moins 1 : 3.

22. Procédé selon la revendication 20, **caractérisé en ce qu'**un soudage en bout à l'aide de réflecteurs, un soudage au gaz chaud, un soudage par élément chauffant, un soudage par résistance au fil chaud ou un soudage par injection est utilisé en tant que procédé de jointement selon l'étape b).

23. Procédé selon les revendications 19 et 20, **caractérisé en ce que** le corps de revêtement est mis à l'épreuve de pression avec une surpression d'air de 3,5 bars dans une pièce hermétique fermée selon l'étape c) et est ensuite contrôlé dans l'eau quant à l'étanchéité après une baisse de la surpression à 2,5 bars.

24. Procédé selon les revendications 19 et 20, **caractérisé en ce que** de l'eau, de l'huile ou des mélanges des deux sont utilisés comme fluide incompressible pour stabiliser le corps de revêtement, le fluide étant maintenu sous une surpression de 8 à 10 bars.

25. Procédé selon les revendications 19 à 24, **caractérisé en ce que** le corps de revêtement rempli de fluide, après son insertion, son centrage et son serrage dans l'enrouleuse est blindé dans les étapes individuelles suivantes selon l'étape e) :
e1) entourage de l'enveloppe et des capuchons polaires du corps de revêtement avec une première couche, constituée de bande de fibres continue enveloppée de plastique, pour la réception de tensions axiales et radiales et pour le renforcement des capuchons polaires, avec fusion simultanée de l'enveloppe pour le raccordement mutuel par adhérence de matières et avec le corps de revêtement ;
e2) entourage de la première couche selon e1) dans la partie centrale de l'enveloppe pour la réception de pointes de tension provenant de tensions axiales et radiales, avec fusion simultanée des surfaces en plastique de la bande de fibres continue adjacente, avec une deuxième couche dans une largeur d'enroulement qui suffit à la condition $B ⁢ 1 = 0 , 6 ⁢ L - 0 , 1 ⁢ D ,$
B signifiant la largeur d'enroulement,
L la longueur d'enroulement et
D le diamètre du corps de revêtement,
e3) entourage de la deuxième couche dans la partie centrale de l'enveloppe pour la comparaison de la tension radiale, avec fusion simultanée des surfaces en plastique de la bande de fibres continue adjacente, avec une troisième couche dans une largeur d'enroulement qui suffit à la condition $B ⁢ 2 = 0 , 3 ⁢ L - 0 , 1 ⁢ D ,$
B signifiant la largeur d'enroulement,
L la longueur d'enroulement et
D le diamètre du corps de revêtement.

26. Procédé selon la revendication 25, **caractérisé en ce qu'**une source laser, une source d'arc électrique ou une source chaude de brûleur à gaz est utilisée pour la fusion des surfaces en plastique de la bande de fibres continue et du corps de revêtement, le fluide incompressible étant simultanément utilisé en tant qu'agent de refroidissement contre des déformations du corps de revêtement.

27. Procédé selon la revendication 26, **caractérisé en ce que** le fluide incompressible et l'agent de refroidissement restent dans le corps de revêtement ou sont maintenus sous surpression au moyen d'une soupape de remplissage située dans le manchon fileté et sont amenés et évacués en permanence.

28. Procédé selon les revendications 19 et 20, **caractérisé en ce que** le corps de revêtement rempli de fluide incompressible et blindé selon l'étape e) est amené dans le moule pour injection, centré et serré sur les bouchons de fermeture fermant les manchons de raccordement et enveloppé selon l'étape f):
f1) augmentation de la pression intérieure dans le corps de revêtement par alimentation du fluide incompressible de 8 à 10 bars au moyen d'une soupape de remplissage située dans le bouchon fileté et réglage de la température du fluide de remplissage sur 10 à 15°C,
f2) insertion au choix de plaques de constructeur, plaques signalétiques, signes d'homologation et similaires, sur la surface blindée du corps de revêtement,
f3) équilibrage de température des fusions de plastique injectées et réparties, à au moins 180°C, et refroidissement successif à en dessous de la température de solidification du mélange de plastiques,
f4) maintien à une pression d'environ 15 bars pour consolider l'enveloppe,
f5) retrait du réservoir sous pression et vidange de celui-ci.

29. Procédé selon la revendication 28, **caractérisé en ce que** les plaques signalétiques insérées au choix contiennent des supports d'information numériques.

30. Procédé selon la revendication 19, **caractérisé en ce que** des substances colorantes sont ajoutées au plastique renforcé par fibres pour caractériser l'enveloppe conformément aux conditions de fonctionnement du réservoir sous pression.

31. Procédé selon la revendication 20, **caractérisé en ce que** des gonflants sont ajoutés à l'enveloppe pour la fabrication d'une couche isolante.
